# EUROPÄISCHE PATENTSCHRIFT

(11) **EP 0 675 941 B1**
(45) Veröffentlichungstag und Bekanntmachung des Hinweises auf die Patenterteilung: **28.08.1996**
(21) Anmeldenummer: 94903767.5
(22) Anmeldetag: 14.12.1993
(51) Int. Cl.: C11D 1/62

(54) **WÄSSRIGE TEXTILWEICHMACHER-DISPERSIONEN**
AQUEOUS TEXTILE SOFTENER DISPERSIONS
DISPERSIONS AQUEUSES D'ADOUCISSANTS TEXTILES

(30) Priorität: 23.12.1992 DE 4243701
(43) Veröffentlichungstag der Anmeldung: 11.10.1995
(73) Patentinhaber: Henkel Kommanditgesellschaft auf Aktien, 40191 Düsseldorf (DE)
(72) Erfinder: PUCHTA, Rolf, D-42781 Haan (DE); ENGELS, Thomas, D-50226 Frechen (DE); VÖLKEL, Theodor, D-40699 Erkrath (DE); SCHAMBIL, Fred, D-40789 Monheim (DE)
(86) Internationale Anmeldenummer: EP9303525
(87) Internationale Veröffentlichungsnummer: WO9414935

(56) Entgegenhaltungen:
- EP-A- 0 370 675
- EP-A- 0 498 050
- WO-A-93/21291
- WO-A-94/02676
- DE-A- 1 619 058
- DE-A- 1 935 499
- DE-A- 3 612 479

## Beschreibung

Die vorliegende Erfindung betrifft wäßrige Textilweichmacher-Dispersionen, die trotz ihres besonders hohen Gehaltes an textilweichmachenden Wirkstoffen eine geringe Viskosität aufweisen, die sich auch nach längerer Lagerzeit nicht oder nur unwesentlich erhöht.

Wäßrige Textilweichmacher-Dispersionen neigen bei Lagerung, insbesondere bei Temperaturen unterhalb oder oberhalb der Raumtemperatur, zur Verdikkung. Besonders ausgeprägt ist dieses Verhalten bei Textilweichmacher-Dispersionen mit einem hohen Wirkstoffgehalt. Die marktüblichen Textilweichmacher-Konzentrate enthalten circa 15 bis 25 Gew.-% Wirkstoff. Zur Herstellung lagerstabile Dispersionen wird in der Regel mit Hilfe unterschiedlicher Elektrolyte eine niedrige Ausgangsviskosität eingestellt. Bei einem noch höheren Wirkstoffgehalt beobachtet man aber auch in Gegenwart von Elektrolyt bei der Lagerung eine nennenswerte Viskositätserhöhung, die entweder unmittelbar nach der Herstellung, insbesondere nach einer durch Rühren oder Pumpen erfolgten Scherbelastung, oder aber im Laufe der Lagerung stattfindet.

Aufgabe der vorliegenden Erfindung ist daher die Bereitstellung wäßriger Textilweichmacher-Dispersionen mit einem hohen Wirkstoffgehalt, deren Viskosität niedrig ist und die auch nach Lagerung nicht oder nicht wesentlich ansteigt. Dabei soll der Wirkstoff der erfindungsgemäBen Dispersionen biologisch leicht und vollständig abbaubar sein; die Produkte sollen zudem auch mit kaltem Wasser leicht verdünnbar sein, die damit behandelten Textilien sollen nach dem Trocknen eine gute Weichheit und ein gutes Wiederbenetzungsvermögen aufweisen. Eine weitere Aufgabe der vorliegenden Erfindung besteht auch in der Bereitstellung von Textilweichmacher-Dispersionen, deren Anteil an nichttextilweichmachenden Bestandteilen möglichst gering ist.

Gegentstand der vorliegenden Erfindung sind dementsprechend konzentrierte Textilweichmacher-Dispersionen mit einem Gehalt an quartären Ammoniumverbindungen, die sich von Triethanolamin ableiten und eine, zwei oder drei Fettacyloxyethylgruppen enthalten, die dadurch gekennzeichnet sind, daß der Anteil an Verbindungen mit zwei Fettacyloxyethylgruppen größer ist als 50 Mol-%, bezogen auf die Gesamtmenge an quartären Ammoniumverbindungen.

Die genannten quartären Ammoniumverbindungen sind wegen der darin in den langen Resten enthaltenen Estergruppen biologisch leicht abbaubar und haben deswegen in letzter Zeit an Interesse gewonnen. Zu den genannten Verbindungen zählen beispielsweise die aus der DE-A-16 19 058, der DE-A-19 35 499 oder der US 3,915,867 bekannten Verbindungen mit ein, zwei oder drei Fettacyloxyethylresten am Stickstoffatom. Man kann diese Verbindungen beispielsweise leicht durch Veresterung von Triethanolaminen mit Fettsäure oder durch Umesterung von Fettsäureestern mit Triethanolamin und anschließender Quarternierung herstellen. Entsprechende Verfahren zur Herstellung in großtechnischem Maßstab sind ebenfalls seit langem bekannt; nach diesen Verfahren hergestellte Verbindungen sind handelsübliche Verbindungen. Je nach dem stöchiometrischen Verhältnis von Fettsäuren oder Fettsäureestern und Triethanolamin enthalten die Reaktionsprodukte unterschiedliche Mengen an Verbindungen mit einem, zwei oder drei Fettacyloxyalkylgruppen.

Wenngleich diese technischen Gemische mit unterschiedlicher Zusammensetzung als Textilweichmacher geeignet sind, ist es doch in hohem Maße überraschend, daß Gemische mit einem hohen Anteil an Verbindungen mit zwei Fettacyloxyethylgruppen zu Textilweichmacher-Dispersionen führen, die in frischem Zustand nach Scherbelastung eine niedrige Viskosiät haben, die sich auch nach Lagerung nicht oder nur unwesentlich erhöht.

Erfindungsgemäß geeignete quartäre Ammoniumverbindungen enthalten einen Anteil an Verbindungen mit zwei Acyloxyethylgruppen von mehr als 50 Mol-%, bezogen auf die Gesamtmenge an quartären Ammoniumverbindungen. Dies ist umso überraschender, als nach der Lehre der EP-A-498 050 Emulsionen, die mehr als 15 Gew.-% Fettsäureester des N-Methyl-N,N,N-trihydroxyethyl-ammonium-methylsulfat enthalten, bei 25 °C eine Viskosität von weniger als 100 mPas haben, wenn die quartären Ammoniumverbindungen im Mittel 1,1 bis 1,7 Fettsäureresten enthalten.

Überraschend ist auch die Beobachtung, daß der beobachtete Effekt unterhalb eines Anteils von 50 Mol-% an Verbindungen mit zwei Acyloxyalkylgruppen im Gemisch der quartären Ammoniumverbindungen praktisch nicht auftritt, während er bei einem Anteil von mehr als 50 Mol-% ausgesprochen deutlich ist.

Neben dem Gehalt an Diestern ist auch der Gehalt an quartären Ammoniumverbindungen mit einer und mit drei Acyloxyethylgruppen im Molekül von einer gewissen anwendungstechnischen Bedeutung: Es hat sich bei entsprechenden Untersuchungen herausgestellt, daß es für die Stabilität der Dispersionen von Vorteil ist, wenn der Gehalt an quartären Ammoniumverbindungen mit nur einer Acyloxyethylgruppe nicht höher als 40 Mol-% und der Gehalt an quartären Ammoniumverbindungen mit drei Acyloxyethylgruppen nicht höher als 10 Mol-%, bezogen auf die Gesamtmenge an quartären Ammoniumverbindungen, ist.

Als eine besonders bevorzugte Ausführungsform der Erfindung ergibt sich daher eine konzentrierte Textilweichmacher-Dispersion mit einem Gehalt an quartären Amnoniumverbindungen der Formel I in denen R¹CO eine Fettacylgruppe mit 12 - 22 C-Atomen, R⁴ eine Alkylgruppe mit 1 - 4 C-Atomen oder eine Hydroxyalkylgruppe mit 2 - 4 C-Atomen, und A(-) ein Halogenid oder Methoxysulfat-Anion ist, und die nicht mehr als 40 Mol-% an Verbindungen enthalten, in denen R² und R³ Wasserstoff ist, und die nicht mehr als 10 Mol-% an Verbindungen enthalten, in denen R² und R³ eine R¹CO-Gruppe ist und die mehr als 50 Mol-% an Verbindungen enthalten, in denen R² Wasserstoff und R³ eine R¹CO-Gruppe ist. Als Fettacylgruppen R¹CO eignen sich bevorzugt ungesättigte Fettacylgruppen wie z.B. die Oleoyl-Gruppe oder auch Gemische, die sich von ungesättigten technischen Fettsäuregemischen mit hohem Anteil an Oleoyl-Gruppen ableiten, z.B. von Sojaölfettsäure, Talgfettsäure oder Palmölfettsäure.

Der geschilderte der vorliegenden Erfindung zugrundeliegende Effekt läßt sich besonders bei Textilweichmacher-Dispersionen mit einem hohen Gehalt an quartären Ammoniumverbindungen nutzen. Ein weiterer Gegenstand der vorliegenden Erfindung sind daher konzentrierte Textilweichmacher-Dispersionen, die dadurch gekennzeichnet sind, daß die Dispersionen mehr als 15 Gew.-% an quartären Ammoniumverbindungen enthalten, die ihrerseits Gemische von quartären Ammoniumverbindungen mit einer, zwei oder drei Fettacyloxyalkylgruppen sind, wobei der Anteil an Verbindungen mit zwei Fettacyloxyethylgruppen größer ist als 50 Mol-%, bezogen auf die Gesamtmenge an quartären Ammoniumverbindungen.

Mit besonderem Vorteil läßt sich dieser Effekt bei Dispersionen ausnutzen, die mehr als 30 Gew.-% an quartären Ammoniumverbindungen enthalten; diese sind daher ein weiterer Gegenstand der vorliegenden Erfindung.

Besonders bevorzugt sind konzentrierte Textilweichmacher-Dispersionen der zuvor beschriebenen Art mit einer Viskosität von weniger als 1 000 mPas bei 20 °C. Dabei ist es von besonderem Vorteil, daß erfindungsgemäße Textilweichmacher-Dispersionen sogar eine Viskosität von weniger als 500 mPas bei 20 °C haben. Diese sind daher ein weiterer Gegenstand der vorliegenden Erfindung.

Die erfindungsgemäßen Textilweichmacher-Dispersionen können außer den bereits genannten textilweichmachenden Wirkstoffen, die in einem wäßrigen System dispergiert vorliegen, zusätzlich noch andere in Textilweichmacher-Dispersionen üblichen Bestandteile enthalten. Sie sind zur Erzielung des erfindungsgemäßen Effektes aber nicht erforderlich, sondern dienen allenfalls zur Vervollständigung eines möglichst abgerundeten Eigenschaftsbildes der Dispersionen, so daß sie vom Verbraucher leicht aktzeptiert werden. Geeignete, üblicherweise in Textilweichmacher-Dispersionen vorhandene Hilfs- und Zusatzstoffe sind beispielsweise Elektrolyte, nichtionische Dispergatoren, insbesondere Fettalkohole oder Polyole, an die Ethylenoxid und/oder Propylenoxid angelagert sind. Auch Fettamin-Ethoxylate können ebenso wie Sorbitanester und Sorbitanesterderivate als Dispergatoren Verwendung finden. Zur Beeinflussung der Viskosität geeignete Elektrolyte sind anorganische oder organische Salze, wie beispielsweise Magnesiumchlorid oder Natriumacetat.

Eine weitere fakultative Gruppe von geeigneten Hilfs- bzw. Zusatzstoffen sind organische Lösungsmittel; hierzu gehören insbesondere niedere Alkohole, wie beispielsweise Ethanol oder Isopropylalkohol, aber auch Glykole und Polyglykole oder auch Glykolether oder Glykoletheracetate. Ferner können Duftstoffe oder Farbstoffe oder auch Perglanz verleihende Zusatzstoffe eingesetzt werden; zur Verbesserung der Haltbarkeit der erfindungsgemäßen Textilweichmacher-Dispersionen können diese auch geeignete Konservierungsstoffe enthalten.

Die genannten Dispersionen zeichnen sich dadurch aus, daß deren Ausgangsviskosität nach der Herstellung und bei längerer Lagerung, vor allen Dingen nach einer vorhergehenden Scherbelastung nicht oder nur unwesentlich ansteigt, daß sie einen hohen Wirkstoffgehalt aufweisen, daß sie auch in kaltem Wasser leicht verdünnbar sind, was sich besonders beim Einspülen in automatischen Waschmaschinen positiv bemerkbar macht, daß sie biologisch leicht und vollständig abbaubar sind und daß die damit behandelten Textilien nach dem Trocknen nicht nur einen weichen Griff sondern auch eine gute Wiederbenetzbarkeit aufweisen, was insbesondere für Textilien, die auf der Haut getragen werden, von besonderer Bedeutung ist. Dadurch, daß die erfindungsgemäßen Textilweichmacher-Dispersionen nicht notwendigerweise zusätzliche Hilfs- und Zusatzstoffe enthalten müssen, ist auch die Forderung nach einem möglichst hohen Anteil an textilweichmachenden Verbindungen bzw. an einen möglichst geringen Anteil an nichttextilweichmachenden Bestandteilen erfüllt.

### Beispiele

Die folgenden Beispiele von Tabelle 1 zeigen die überraschend niedrige Viskosität konzentrierter Textilweichmacher-Dispersionen mit einem durch NMR-Spektroskopie ermittelten Gehalt an quartären Ammoniumverbindungen mit über 50 Mol-% an Verbindungen mit zwei Fettacyloxyethylgruppen im Molekül im Vergleich zu ansonsten gleich zusammengesetzten und hergestellten Dispersionen, deren quartäre Ammoniumverbindungen weniger als 50 Mol-% an Verbindungen mit zwei Fettacyloxyethylgruppen im Molekül enthalten. Alle Dispersionen enthalten 34 Gew.-% quartäre Ammoniumverbindungen mit einer, zwei und drei Fettacyloxyethylgruppen. Die Viskosität wird in mPas bei 20 °C, gemessen mit Brookfield-Viskosimeter bei 20 Umdrehungen pro Minute, angegeben. Gemessen wurde die Viskosität nach einer durch Pumpen der Dispersion erfolgten Scherbelastung unmittelbar nach der Herstellung und 3 Tage später.

**Tabelle 1**

| Versuch | Gehalt Mol-% | Viskosität mPas | |
|---|---|---|---|
| | | frisch | 3 Tage |
| 1 | 56 | 105 | 190 |
| 2 | 62 | 175 | 180 |
| 3 | 45 | 1000 | 2000 |
| 4 | 38 | 8000 | 10000 |
| 5 | 48 | 4500 | 8000 |
| 6 | 49 | 400 | 5400 |
| 7 | 47 | 225 | 1000 |
| 8 | 46 | 275 | 4600 |

Die Dispersionen der erfindungsgemäBen Versuche 1 und 2 haben in frischem Zustand eine geringe Viskosität, die auch nach Lagerung nur wenig ansteigt. Demgegenüber haben die Dispersionen der nichterfindungsgemäßen Versuche 3 bis 8 schon in frischem Zustand eine höhere Viskosität, die zudem noch innerhalb von 3 Tagen auf Werte von 1000 bis 10 000 mPas ansteigt.

## Patentansprüche

1. Konzentrierte Textilweichmacher-Dispersionen mit einem Gehalt an quartären Ammoniumverbindungen, die sich von Triethanolamin ableiten und eine, zwei oder drei Fettacyloxyethylgruppen enthalten, dadurch gekennzeichnet, daß der Anteil an Verbindungen mit zwei Fettacyloxyethylgruppen größer ist als 50 Mol-%, bezogen auf die Gesamtmenge an quartären Ammoniumverbindungen.

2. Konzentrierte Textilweichmacher-Dispersionen nach Anspruch 1, dadurch gekennzeichnet, daß der Anteil an Verbindungen mit nur einer Fettacyloxyethylgruppe nicht höher als 40 Mol-% und der Anteil an Verbindungen mit drei Acyloxyethylgruppen nicht höher als 10 Mol-%, bezogen auf die Gesamtmenge an quartären Ammoniumverbindungen, ist.

3. Konzentrierte Textilweichmacher-Dispersionen nach Anspruch 1 oder 2, dadurch gekennzeichnet, daß die Dispersionen mehr als 15 Gew.-% quartäre Ammoniumverbindungen enthalten.

4. Konzentrierte Textilweichmacher-Dispersionen nach einem der Ansprüche 1 bis 3, dadurch gekennzeichnet, daß die Dispersionen mehr als 30 Gew.-% quartäre Ammoniumverbindungen enthalten.

5. Konzentrierte Textilweichmacher-Dispersionen nach einem der Ansprüche 1 bis 4, dadurch gekennzeichnet, daß ihre Viskosität bei 20 °C unter 1 000 mPas liegt.

6. Konzentrierte Textilweichmacher-Dispersionen nach einem der Ansprüche 1 bis 5, dadurch gekennzeichnet, daß ihre Viskosität unter 500 mPas liegt.

## Claims

1. Concentrated fabric softener dispersions containing quaternary ammonium compounds which are derived from triethanolamine and which contain one, two or three fatty acyloxyethyl groups, characterized in that the percentage content of compounds containing two fatty acyloxyethyl groups is greater than 50 mole-%, based on the total quantity of quaternary ammonium compounds.

2. Concentrated fabric softener dispersions as claimed in claim 1, characterized in that the percentage content of compounds containing only one fatty acyloxyethyl group is no higher than 40 mole-% while the percentage content of compounds containing three acyloxyethyl groups is no higher than 10 mole-%, based on the total quantity of quaternary ammonium compounds.

3. Concentrated fabric softener dispersions as claimed in claim 1 or 2, characterized in that the dispersions contain more than 15% by weight of quaternary ammonium compounds.

4. Concentrated fabric softener dispersions as claimed in any of claims 1 to 3, characterized in that the dispersions contain more than 30% by weight of quaternary ammonium compounds.

5. Concentrated fabric softener dispersions as claimed in any of claims 1 to 4, characterized in that their viscosity at 20°C is below 1000 mPas.

6. Concentrated fabric softener dispersions as claimed in any of claims 1 to 5, characterized in that their viscosity is below 500 mPas.

## Revendications

1. Dispersions concentrées d'adoucissants textiles possédant une certaine concentration en composés quaternaires de l'ammonium, qui dérivent de la triéthanolamine et comportent un, deux ou trois groupes acyloxyéthyle gras, caractérisées en ce que la proportion de composés comportant deux groupes acyloxyéthyle gras est supérieure à 50 moles %, par rapport à la quantité totale de composés quaternaires de l'ammonium.

2. Dispersions concentrées d'adoucissants textiles selon la revendication 1, caractérisées en ce que la proportion de composés ne possédant qu'un seul groupe acyloxyéthyle n'est pas supérieure à 40 moles % et le pourcentage de composés comportant trois groupes acyloxyéthyle n'est pas supérieur à 10 moles %, par rapport à la quantité totale de composés quaternaires de l'ammonium.

3. Dispersions concentrées d'adoucissants textiles selon la revendication 1 ou 2, caractérisées en ce que les dispersions renferment plus de 15 % en poids de composés quaternaires de l'ammonium.

4. Dispersions concentrées d'adoucissants textiles selon une des revendications 1 à 3, caractérisées en ce que les dispersions renferment plus de 30 % en poids de composés quaternaires de l'ammonium.

5. Dispersions concentrées d'adoucissants textiles selon une des revendications 1 à 4, caractérisées en ce que leur viscosité à 20 °C est inférieure à 1000 mPas.

6. Dispersions concentrées d'adoucissants textiles selon une des revendications 1 à 5, caractérisées en ce que leur viscosité est inférieure à 500 mPas.
